# FASCICULE DE BREVET EUROPEEN

(11) **EP 2 245 203 B1**
(45) Date de publication et mention de la délivrance du brevet: **31.10.2018**
(21) Numéro de dépôt: 08872296.2
(22) Date de dépôt: 03.12.2008
(51) Int. Cl.: C22C 38/40, C22C 38/42, C22C 38/44, C22C 38/46, C21D 8/04, C21D 9/48

(54) **TÔLE EN ACIER INOXYDABLE AUSTENITIQUE ET PROCEDE D'OBTENTION DE CETTE TÔLE**
ROSTFREIES AUSTENITISCHES STAHLBLECH UND HERSTELLUNGSVERFAHREN EINES SOLCHEN BLECHS
AUSTENITIC STAINLESS STEEL SHEET AND METHOD FOR OBTAINING THIS SHEET

(30) Priorité: 20.12.2007 EP 07291575
(43) Date de publication de la demande: 03.11.2010
(73) Titulaire: Aperam Stainless France, 93200 Saint-Denis (FR)
(72) Inventeur: FROHLICH, Thomas, F-59840 Premesques (FR); MITHIEUX, Jean-Denis, F-92120 Mametz (FR)
(74) Mandataire: Lavoix
(86) Numéro de dépôt international: PCT/FR2008/001687
(87) Numéro de publication internationale: WO 2009/101285

(56) Documents cités:
- EP-A- 1 739 200
- FR-A- 2 864 108
- GB-A- 473 331
- GB-A- 1 057 168
- GB-A- 1 224 114
- SINGH ET AL: "The importance of grain size relative to grain boundary character on the sensitization of metastable austenitic stainless steel" SCRIPTA MATERIALIA, ELSEVIER, AMSTERDAM, NL, vol. 57, no. 3, 22 mai 2007 (2007-05-22), pages 185-188, XP022089751 ISSN: 1359-6462
- WASNIK D N ET AL: "RESISTANCE TO SENSITIZATION AND INTERGRANULAR CORROSION THROUGH EXTREME RANDOMIZATION OF GRAIN BOUNDARIES" ACTA MATERIALIA, ELSEVIER, OXFORD, GB, vol. 50, no. 18, 28 octobre 2002 (2002-10-28), pages 4587-4601, XP002394274 ISSN: 1359-6454

## Description

L'invention concerne les tôles en acier inoxydable présentant des caractéristiques mécaniques élevées et une bonne résistance à la corrosion afin d'être destinées notamment à la fabrication de pièces pour automobile, telles que des pièces de structure ou des joints de culasses de moteurs.

Il est précisé, tout d'abord, que les aciers inoxydables considérés ici le sont dans le sens donné à cette expression par la norme ISO 6929, à savoir des aciers contenant au moins 10,5 % en poids de chrome et pas plus de 1,2 % en poids de carbone.

La demande croissante pour améliorer la sécurité des véhicules, couplée avec celle visant à la réduction des émissions de gaz carbonique, incite les constructeurs automobiles à rechercher des matériaux présentant des caractéristiques mécaniques toujours plus élevées. Parmi les qualités recherchées pour le matériau "acier", on citera notamment la résistance mécanique, la résistance à la corrosion, à la fatigue, les propriétés de déformabilité, de soudabilité. C'est en fonction de la destination d'usage de l'acier, c'est-à-dire de la pièce fonctionnelle en laquelle il va être transformé au final, que certaines de ces caractéristiques mécaniques seront, plus que d'autres, privilégiées par le sidérurgiste. L'objectif de ce dernier est donc désormais de parvenir à adapter l'acier qu'il produit tant au mode de sollicitation auquel sera soumise la pièce finale en service, qu'aux contraintes liées à la fabrication même de cette pièce par transformation d'une ébauche issue de la solidification du métal.

Concernant les pièces pour moteurs thermiques auxquelles se rapporte plus particulièrement l'invention, on utilise généralement pour leur fabrication des aciers austénitiques. Ce sont des aciers alliés contenant du chrome, du nickel, du manganèse, de l'azote, du carbone et optionnellement du cuivre et du molybdène, en vue de produire une microstructure austénitique, laquelle a l'avantage de présenter une grande maille cristalline pour le fer (cubique face centrée), ce qui permet d'augmenter la solubilité des différents éléments d'alliages dans le fer, le carbone notamment.

Il se trouve que les aciers inoxydables austénitiques classiques sont caractérisés par des propriétés mécaniques relativement modestes à l'état recuit. En effet, à la différence des aciers martensitiques qui prennent la trempe, ceux-là ne durcissent pas significativement par traitement thermique. Pour atteindre une résistance mécanique suffisante à leur utilisation dans l'industrie automobile, les aciers inoxydables austénitiques peuvent être écrouis par laminage à froid, en raison d'une transformation martensitique induite par la déformation. Selon la réduction d'épaisseur réalisée, différents niveaux de résistance mécanique peuvent être atteints jusqu'à des valeurs très élevées (Rm=1500MPa). Toutefois, l'utilisation de ces produits écrouis pose plusieurs problèmes, d'une part le coût lié à l'opération supplémentaire de laminage comparativement à un produit recuit, d'autre part les faibles capacités d'allongement et l'anisotropie planaire. C'est pourquoi des solutions à l'état recuit sont recherchées.

Le procédé usuel de fabrication des aciers inoxydables austénitiques est le suivant : après laminage à chaud d'une bande suivi d'un recuit, on effectue un laminage à froid dont le taux dépend des caractéristiques finales visées. L'acier présente alors une bonne résistance mécanique, mais sa ductilité est trop réduite, notamment pour sa mise en forme ultérieure. Pour y pallier, il est soumis à un traitement final de recristallisation sous forme d'un recuit en four, c'est-à-dire un chauffage avec maintien à température le temps nécessaire à la recristallisation complète avant refroidissement contrôlé.

L'objectif principal d'un recuit est de mettre le métal dans un état structural proche de l'état d'équilibre. En bref, on évacue l'énergie interne accumulée lors de l'écrouissage. En fait, un recuit de recristallisation va utiliser ce différentiel d'énergie interne pour favoriser la germination de nouveaux grains métalliques et leur croissance. On comprend que plus l'accroissement d'énergie interne due à l'écrouissage est important, plus il y aura de chance d'avoir de nouveaux germes pendant le recuit, et donc une faible taille de grains finale. Aussi, est-il avantageux de réaliser un fort écrouissage préalablement au recuit.

La température de recristallisation est également un paramètre important pour contrôler la taille de grains finale puisque la mobilité des joints de grains augmente avec la température. Il est donc recommandé de baisser la température de recuit pour obtenir une structure à grains fins.

Toutefois, le chauffage classiquement mis en oeuvre lors du recuit de recristallisation est également une hypertrempe, c'est-à-dire qu'il faut dépasser le solvus des carbures de chrome pour mettre en solution tout le carbone dans l'austénite. L'objectif de cette étape est d'éviter tout risque de corrosion localisée causée par les zones déchromées autour des carbures de chrome. La température de mise en solution des carbures de chrome constitue donc une limite à la diminution de la température de recuit pour affiner la microstructure. Cette limite dépend de la composition chimique et principalement de la teneur en carbone.

Un équilibre a été trouvé dans l'art antérieur en utilisant des aciers présentant des faibles teneurs en carbone, ce qui permet de baisser le solvus des carbures de chrome et de retarder la cinétique de précipitation. Comme on peut le voir sur la figure 1, avec une vitesse de chauffage d'environ 20 °C/s, représentée par la courbe Vc, et une teneur en carbone inférieure à 0,05 %, la température de recristallisation totale Tc est atteinte sans entrer dans le domaine A₁ de précipitation des carbures de chrome, relatif à ces aciers à teneur en C inférieure à 0,05%C.

La résistance mécanique de l'acier peut encore être améliorée par écrouissage après ce traitement thermique. Toutefois, afin de mieux répondre aux demandes de l'industrie automobile, il faudrait de nos jours pouvoir encore améliorer la résistance mécanique de tels aciers au-delà des limites imposées par les voies classiquement utilisées. C'est la raison pour laquelle, il a été tenté d'augmenter la teneur en carbone. Mais à ce jour, à la connaissance du Demandeur, tous les essais d'affinement de la taille de grains se sont soldés par des échecs, se traduisant par une forte précipitation de carbures de chrome causée par la baisse de la température de recuit.

EP-A-1 739 200 décrit une bande en acier inoxydable austénitique, présentant une limite élastique Rp0,2 supérieure ou égale à 600 MPa, une charge à la rupture Rm supérieure ou égale à 800 MPa, un allongement A80 supérieur ou égale à 40 %, dont la composition comprend en % en poids : 0,025 ≤ C ≤ 0,15 % ; 0,20 ≤ Si ≤ 1,0 % ; 0,50 ≤ Mn ≤ 2,0 % ; 6,0 ≤ Ni ≤ 12,0 % ; 16,0 ≤ Cr ≤ 20,0 % ; Mo ≤ 3,0% ; 0,030 ≤ N ≤ 0,160 % ; Cu ≤ 0,50 % ; P ≤ 0,50 % ; S ≤ 0,015 % ; éventuellement 0,10 ≤ V ≤ 0,50 %, et 0,03 ≤ Nb ≤ 0,50% avec 0,10% ≤ Nb + V ≤ 0,50%, le complément étant du fer et d'éventuelles impuretés résultant de l'élaboration, dont la taille moyenne des grains d'austénite est inférieure ou égale à 4 m, et la surface présente une brillance supérieure à 50. Cet acier n'est que partiellement recristallisé, à un taux de 60-75%. Son refroidissement après le traitement de recristallisation partielle est effectué de façon continue. La présence de carbures de Cr aux joints de grains y est considérée comme étant à éviter.

GB-A-473 331 décrit des traitements réalisés sur des aciers inoxydables austénitiques dans le but de limiter leur sensibilité à la corrosion intergranulaire. A cet effet la précipitation des carbures de Cr s'effectue de manière intragranulaire grâce, notamment, à un réchauffage effectué à une température inférieure à la température de recristallisation, et pendant une durée suffisante pour faire précipiter tout le C en excès et redistribuer le Cr de façon homogène sans provoquer de recristallisation significative.

FR-A-2 864 108 décrit un acier inoxydable austénitique de composition 0,025% ≤ C ≤ 0,05% ; 0,3% ≤ Si ≤ 1 % ; 1% ≤ Mn ≤ 2% ; 15% ≤ Cr ≤ 18,5% ; 5% ≤ Ni ≤ 10% ; Mo ≤ 3% ; 0,1% ≤ N ≤ 0,16% ; Cu ≤ 0,5% ; P ≤ 0,5% ; S ≤ 0,015% ; éventuellement 0,1% ≤ V ≤ 0,5 % et 0,1% ≤ Nb ≤ 0,5 %, avec 0,1% ≤ Nb + Ti + V ≤ 0,5 %, le complément étant du fer et d'éventuelles impuretés résultant de l'élaboration, et dont la microstructure est une microstructure essentiellement austénitique comprenant de 0,1 à 0,2 % en volume d'îlots martensitiques répartis de façon homogène. Les propriétés mécaniques visées sont atteintes grâce à une recristallisation seulement partielle. Le refroidissement suivant la recristallisation s'effectue de façon continue

L'invention a pour but d'apporter une réponse à ce problème non encore résolu grâce à un acier à microstructure essentiellement austénitique très fine, dont la teneur en carbone significativement augmentée par rapport à la pratique de l'art antérieur, permet d'obtenir une résistance mécanique accrue conjointement avec une très bonne résistance à la corrosion.

A cet effet, l'invention a pour objet une tôle en acier inoxydable dont la composition comprend, les teneurs étant exprimées en poids : 0,05 % ≤ C ≤ 0,30 %, 0,3 % ≤ Si ≤ 1 %, 0,5% ≤ Mn ≤ 3 %, 4 % ≤ Ni ≤ 10 %, 15 % ≤ Cr ≤ 20 %, N ≤ 0,2 %, P ≤ 0,05 %, S ≤ 0,015 %, optionnellement 0,1 ≤ V ≤ 0,5 %, optionnellement Mo ≤ 3 %, optionnellement Cu ≤ 0,5 %, le reste de la composition étant constitué de fer et d'impuretés inévitables résultant de l'élaboration, la microstructure de l'acier étant essentiellement austénitique totalement recristallisée, la taille moyenne des grains d'austénite étant inférieure à 2 micromètres, la tôle contenant des carbures de chrome précipités aux joints de grains austénitiques pour plus de 90% d'entre eux.

La composition comprend préférentiellement, les teneurs étant exprimées en poids : 0,09 % ≤ C ≤ 0,30 %.

Préférentiellement encore, la composition comprend, les teneurs étant exprimées en poids : 16 % ≤ Cr ≤ 18 %.

L'invention a également pour objet un procédé de fabrication d'une tôle en acier inoxydable, selon lequel :
- on approvisionne un acier de composition selon l'une quelconque des compositions ci-dessus, puis
- on coule l'acier sous forme de brame, puis
- on lamine à chaud la brame pour obtenir une tôle laminée à chaud, puis
- on recuit la tôle laminée à chaud à une température supérieure à 1000°C, puis
- on décape la tôle laminée à chaud, puis
- on lamine à froid la tôle laminée à chaud, à un taux de réduction supérieur à 40 %, puis
- on effectue un traitement thermique de recristallisation totale sur la tôle laminée à froid, le traitement thermique comprenant une phase de chauffage rapide, à une vitesse Vc comprise entre 50 et 800 °C/s jusqu'à une température comprise entre Tc et Tc+50°C, Tc désignant la température de recristallisation totale, de façon à obtenir une tôle chauffée et totalement recristallisée, puis
- on refroidit la tôle chauffée et totalement recristallisée, à une vitesse supérieure à 50°C/s jusqu'à une température Tm d'environ 750 °C, puis
- on maintient la tôle à la température Tm durant une durée comprise entre 1 et 100s afin d'obtenir une précipitation de carbures de chrome, puis
- on refroidit la tôle jusqu'à la température ambiante.

Préférentiellement, le chauffage rapide se fait jusqu'à une température supérieure à 800°C et inférieure ou égale à 900°C.

Selon une mise en oeuvre préférée de l'invention, une fois le traitement thermique achevé, on fait subir à la tôle refroidie une opération de déformation à froid apte à générer l'apparition de martensite au sein de la structure de l'acier.

Le chauffage rapide est réalisé préférentiellement par induction électromagnétique.

Selon la composition, notamment la teneur en carbone, la résistance peut varier entre 1000 et 1600 MPa environ.

L'invention a également pour objet une tôle en acier inoxydable fabriquée par le procédé de fabrication ci-dessus.

L'invention a également pour objet une pièce mécanique en acier inoxydable obtenue à partir d'une tôle fabriquée par le procédé de fabrication ci-dessus. L'invention a également pour objet l'utilisation d'une tôle obtenue par le procédé de fabrication ci-dessus pour la fabrication de pièces de structure pour automobiles.

L'invention a également pour objet l'utilisation d'une tôle obtenue par le procédé de fabrication ci-dessus pour la fabrication de joints de culasses de moteurs.

L'invention sera bien comprise et d'autres aspects et avantages apparaîtront plus clairement à la lecture de la description détaillée qui suit d'un exemple de réalisation donné en référence aux figures annexées, dans lesquelles :
La figure 1 est un diagramme représentant le chauffage d'un acier austénitique à teneur en carbone inférieure à 0,05% (dont le domaine A₁ de précipitation des carbures de chrome a été représenté) ou à teneur en carbone plus élevée (domaine de précipitation A₂) lors d'un recuit de recristallisation avec une vitesse de chauffage V_{C} selon l'art antérieur.
La figure 2 est un diagramme similaire illustrant un mode de réalisation selon l'invention avec un recuit de recristallisation totale suivi d'une déstabilisation de la structure. Le domaine A de précipitation des carbures de chrome a été également figuré ainsi que la température de recristallisation totale Tc .

Comme on l'aura sans doute déjà compris, l'invention consiste pour l'essentiel en une nouvelle tôle d'acier inoxydable austénitique à grains très fins, présentant une teneur en carbone significative, supérieure à 0,05 ou 0,09%, ainsi qu'en un nouveau procédé d'obtention d'une tôle à partir de cet acier qui compense les effets non souhaités de cette augmentation de la teneur en carbone par un recuit à chauffage très rapide permettant d'atteindre rapidement la température de recristallisation.

Comme on l'a vu précédemment le problème principal soulevé par le recuit de recristallisation d'un acier inoxydable austénitique est de pouvoir procéder à la recristallisation sans qu'advienne la précipitation des carbures de chrome. D'une part, ces carbures sont néfastes à la tenue à la corrosion de l'acier, mais ils empêchent d'autre part la recristallisation de démarrer. Or, comme on peut le voir sur la figure 1, lorsqu'on augmente la teneur en carbone, le nez de la zone de précipitation de ces carbures va se décaler vers la gauche : le domaine A₁ est relatif à des aciers à des aciers à moins de 0,05%C, le domaine A₂ à des aciers à teneur en carbone plus élevée. Les carbures se formeront plus facilement et donc plus vite. Une solution consisterait à chauffer l'acier à des températures allant au-delà de cette zone et à l'y maintenir jusqu'à ce que les carbures se remettent en solution. Malheureusement, les températures à atteindre pour y parvenir sont telles que le temps écoulé et la mobilité des joints de grains ne permettent plus alors d'obtenir un grain fin.

Ainsi, lorsqu'il augmente la teneur en carbone de l'acier en vue d'en augmenter la résistance mécanique, l'homme du métier se trouve donc à devoir choisir entre une bonne résistance à la corrosion ou une bonne résistance à la fatigue, par l'intermédiaire d'un grain fin et d'une haute résistance mécanique, alors qu'il souhaite bien légitimement obtenir les deux.

D'une manière surprenante, les présents inventeurs ont découvert qu'il était possible d'obtenir une recristallisation ou une hypertrempe homogène et complète de l'acier avant que les carbures de chrome ne précipitent, et ce pour des teneurs en carbone allant jusqu'à 0,3 %, voire même un peu au delà. Ceci a pu être obtenu en augmentant la vitesse de chauffage au delà de 50°C/s, bien que la température de recristallisation totale Tc augmente avec ladite vitesse de chauffage, ce qui augmente le risque d'atteindre la zone de précipitation de carbures.

Pour fixer les idées, avec des vitesses de chauffage conventionnelles en four de l'ordre de 20°C/s, les teneurs en carbone maximales admissibles pour obtenir une recristallisation et éviter une précipitation des carbures se situeraient autour de 0,07 à 0,08 % en moyenne. Un maximum de 0,15 %C même aurait parfois pu être atteint par certaines nuances.

Pour obtenir une tôle en acier selon l'invention, il faut d'abord élaborer, puis couler sous forme d'une brame, un acier inoxydable de composition telle que définie ci-dessous, qui comprend :
- du carbone à une teneur comprise entre 0,05 et 0,30 % en poids. Si la teneur en C est inférieure à 0,05%, la résistance mécanique est insuffisante. Une teneur en carbone supérieure ou égale à 0,09% se prête particulièrement bien au procédé décrit selon la figure 2. En revanche si la teneur est supérieure à 0,30 %, les efforts de laminage à froid sont considérablement augmentés ce qui réduit la gamme dimensionnelle accessible.
- du silicium à une teneur comprise entre 0,3 et 1 % en poids. Le silicium est utilisé à titre de désoxydant de l'acier liquide. En outre, il participe au durcissement en solution solide et diminue l'énergie de faute d'empilement qui contrôle en partie la transformation martensitique induite par la déformation. On limite sa teneur à 1 % en poids car il a tendance à perturber le procédé de fabrication de la tôle d'acier en posant des problèmes de ségrégation pendant la coulée en brame d'acier;
- du manganèse à une teneur comprise entre 0,5 et 3%. Le manganèse favorise la formation d'austénite et augmente la solubilité de l'azote dans l'austénite. Pour une teneur inférieure à 0,5%, le manganèse ne peut plus piéger le soufre sous forme de MnS et la forgeabilité à chaud se dégrade, causant des défauts de surface sur les bandes laminées à chaud. Au delà de 3%, ces effets sont saturés.
- du chrome à une teneur comprise entre 15 et 20 %. Le chrome favorise la formation de martensite de déformation, et est un élément essentiel pour conférer à l'acier une bonne résistance à la corrosion. Si la teneur en chrome est inférieure à 15 %, la résistance à la corrosion sera insuffisante; si la teneur en chrome dépasse 20%, la fraction de ferrite pendant le laminage à chaud devient trop importante et peut conduire à la formation de criques de rives. Ces différents effets sont obtenus de façon stable dans une gamme préférentielle de 16 à 18% de chrome.
- du nickel à une teneur comprise entre 4 et 10 %. Le nickel stabilise l'austénite et favorise la re-passivation de l'acier. Il s'agit de la formation à la surface de l'acier d'un film protecteur très mince et de faible perméabilité ionique. Si la teneur en nickel est inférieure à 5 %, la résistance à la corrosion de l'acier est insuffisante. Si la teneur en nickel est supérieure à 10 %, l'austénite se surstabilise. On ne forme alors plus suffisamment de martensite de déformation et les caractéristiques de l'acier sont insuffisantes;
- de l'azote à une teneur inférieure ou égale à 0,2 %. En plus de son action en faveur de la formation d'austénite, l'azote retarde la précipitation des carbures de chrome. Au delà de 0,2 %, il risque de détériorer la ductilité à chaud de l'acier;
- du phosphore à une teneur inférieure ou égale à 0,05 %. Le phosphore est un élément ségrégeant aisément. Il favorise le durcissement en solution solide de l'acier, cependant sa teneur doit être limitée à 0,05 % car il augmente la fragilité de l'acier et diminue son aptitude au soudage;
- du soufre à une teneur inférieure ou égale à 0,015 %. Le soufre est également un élément qui ségrége, dont la teneur doit être limitée afin d'éviter les fissures lors du laminage à chaud.

En outre, la composition peut inclure optionnellement:
- du vanadium à une teneur comprise entre 0,1 et 0,5 %. Le vanadium favorise la soudabilité de l'acier et freine la croissance des grains d'austénite dans la zone affectée par la chaleur. Au delà de 0,5 %, le vanadium ne contribue pas à l'amélioration de la soudabilité, et en dessous de 0,1 %, la soudabilité de l'acier n'est pas améliorée.
- du cuivre à une teneur inférieure ou égale à 0,5 %. Le cuivre favorise la formation d'austénite et contribue à la résistance contre la corrosion. Cependant, au delà d'une teneur de 0,5 %, l'austénite devient trop stable à température ambiante et la transformation martensitique par déformation est inhibée.
- du molybdène à une teneur inférieure ou égale à 3 %. Le molybdène favorise la formation de martensite de déformation et augmente la résistance à la corrosion, surtout s'il est combiné avec l'azote. Au delà de 3 %, la résistance à la corrosion de l'acier n'est plus améliorée et le durcissement à haute température rend le laminage à chaud trop difficile.

Le reste de la composition est constitué de fer et d'autres éléments que l'on s'attend habituellement à trouver en tant qu'impuretés résultant de l'élaboration de l'acier inoxydable, ce dans des proportions qui n'influent pas sur les propriétés recherchées.

Une fois la brame coulée, elle est laminée à chaud dans un train à bandes pour former une tôle laminée à chaud. Celle-ci est recuite à une température supérieure à 1000°C dans le but de permettre le laminage ultérieur à froid. La tôle est ensuite décapée par un procédé connu en lui-même.

La tôle laminée à chaud est ensuite laminée à froid à température ambiante à un taux de réduction supérieur à 40 %.

Ce laminage va générer de nombreuses dislocations au sein de l'acier. Il va même se former de la martensite (appelée martensite de déformation) qui se présente sous forme de lattes. Ces évolutions microstructurales vont augmenter l'énergie interne de l'acier. L'augmentation de la température durant le traitement thermique qui va suivre, va permettre de ramener le métal vers l'équilibre thermodynamique.

Lorsque l'écrouissage est suffisant, la force de retour vers l'équilibre va permettre la germination de nouveaux grains et leur croissance. Ainsi, plus l'écrouissage préalable aura été important, plus on obtiendra un grain fin. C'est pourquoi un taux de réduction inférieur à 40 % est insuffisant pour conférer à l'acier inoxydable selon l'invention les caractéristiques requises.

Enfin, la tôle laminée à froid subit un traitement thermique de manière à conférer à l'acier inoxydable une structure recristallisée totalement.

Le traitement thermique selon l'invention consiste à faire subir à la tôle d'acier laminée à froid un recuit de recristallisation totale comprenant, dans un premier temps, une phase de chauffage rapide à une vitesse comprise entre 50 et 800 °C/s afin d'atteindre une température comprise entre Tc et Tc+50°C. On effectuera préférentiellement le chauffage rapide à une température supérieure à 800°C et inférieure ou égale à 900°C.

Cette température doit être atteinte en effet avant que ne débute la précipitation des carbures de chrome. Après refroidissement dans les conditions selon l'invention, on obtient un grain austénitique ultra-fin, de taille moyenne inférieure à 2 micromètres.

En effet, l'obtention d'un grain fin ne dépend pas uniquement du taux d'écrouissage préalable, mais aussi des conditions de recuit (température et temps de maintien). On notera que plus la teneur en carbone de l'acier est importante, plus la vitesse de chauffage doit être élevée. Ainsi, pour une teneur en carbone de 0,05 % on peut se contenter d'une vitesse de chauffage de l'ordre de 50 °C/s, mais il faut atteindre les 200 °C/s lorsque la teneur en carbone se situe autour de 0,2 %. Pour une teneur en carbone de l'ordre de 0,09-0,1 %, la vitesse de chauffage devra atteindre 100°C/s environ.

Selon l'invention, une telle vitesse de chauffage est atteinte par l'emploi d'un dispositif de chauffage par induction électromagnétique. Une mise en oeuvre adéquate d'un tel dispositif, notamment par le choix de la fréquence du courant électrique d'excitation, permet d'obtenir rapidement des températures si élevées qu'il n'est même plus nécessaire de prévoir une phase de maintien d'homogénéisation comme on peut le voir sur la figure 2.

Puisque la température de recristallisation est atteinte plus rapidement qu'auparavant, un avantage du procédé selon l'invention est qu'il y a moins de perte d'énergie interne durant la phase de chauffage. Il devient dès lors possible d'obtenir une même finesse de grain pour un taux d'écrouissage moins fort que par le passé.

Bien que l'augmentation de la teneur en carbone permette déjà en soi d'obtenir des caractéristiques de résistance élevées, il est possible encore de les améliorer.

Après le traitement thermique de recristallisation totale, on refroidit ensuite la tôle par étapes, comme le présente la figure 2 : un premier refroidissement est effectué à une vitesse supérieure à 50°C/s de façon à se placer au voisinage du nez de précipitation en conditions isothermes. Ce premier refroidissement est effectué par exemple, jusqu'à une température Tm d'environ 750 °C, c'est à dire entre 700 et 800°C, où l'on effectue un maintien d'une durée comprise entre 1 et 100 secondes. Puis, la tôle est refroidie jusqu'à la température ambiante. De la sorte, les carbures de chrome vont précipiter majoritairement, c'est à dire pour plus de 90% d'entre eux, au niveau des joints de grains austénitiques. Cette précipitation après austénitisation va déstabiliser la structure et accroître les caractéristiques mécaniques finales de l'acier. En effet, les carbures de chrome précipitant majoritairement aux joints des grains austénitiques, et ces derniers étant très fins (leur taille moyenne est inférieure à 2 micromètres), on risque moins à ce niveau de détériorer la résistance à la corrosion intergranulaire.

Enfin, il est également possible de faire subir à la tôle une déformation à froid supplémentaire, en particulier par laminage, après le traitement de recristallisation. Cette déformation plastique finale va permettre de transformer une partie de l'austénite en martensite de déformation et d'augmenter encore la résistance mécanique.

L'invention sera particulièrement mise à profit pour la fabrication de joints de culasses de moteurs, qui requièrent une limite d'élasticité élevée et une bonne résistance à la fatigue et à la corrosion.

Il va de soi que l'invention ne saurait se limiter aux exemples explicités dans le présent mémoire, mais qu'elle s'étend à de multiples variantes ou équivalents dans la mesure où est respectée sa définition donnée dans les revendications jointes.

## Revendications

1. Tôle en acier inoxydable dont la composition comprend, les teneurs étant exprimées en poids : $0,05 % \leq C \leq 0,30 %$ $0,3 % \leq Si \leq 1 %$ $0,5 % \leq Mn \leq 3 %$ $4 % \leq Ni \leq 10 %$ $15 % \leq Cr \leq 20 %$ $N \leq 0,2 %$ $P \leq 0,05 %$ $S \leq 0,015 %$
optionnellement 0,1 ≤ V ≤ 0,5 %
optionnellement Mo ≤ 3 %
optionnellement Cu ≤ 0,5 %
le reste de la composition étant constitué de fer et d'impuretés inévitables résultant de l'élaboration, la microstructure dudit acier étant essentiellement austénitique totalement recristallisée, la taille moyenne des grains d'austénite étant inférieure à 2 micromètres, ladite tôle contenant des carbures de chrome précipités aux joints desdits grains austénitiques pour plus de 90% d'entre eux.

2. Tôle en acier selon la revendication 1, **caractérisée en ce que** sa composition comprend, les teneurs étant exprimées en poids $0,09 % \leq C \leq 0,30 %$

3. Tôle en acier selon la revendication 1 ou 2, **caractérisée en ce que** sa composition comprend, les teneurs étant exprimées en poids $16 % \leq Cr \leq 18 %$

4. Procédé de fabrication d'une tôle en acier inoxydable, selon lequel :
- on approvisionne un acier de composition selon l'une quelconque des revendications 1 à 3, puis
- on coule l'acier sous forme de brame, puis
- on lamine à chaud ladite brame pour obtenir une tôle laminée à chaud, puis
- on recuit ladite tôle laminée à chaud à une température supérieure à 1000°C, puis
- on décape ladite tôle laminée à chaud, puis
- on lamine à froid ladite tôle laminée à chaud, à un taux de réduction supérieur à 40 %, puis
- on effectue un traitement thermique de recristallisation totale sur ladite tôle laminée à froid, ledit traitement thermique comprenant une phase de chauffage rapide, à une vitesse Vc comprise entre 50 et 800 °C/s jusqu'à une température comprise entre Tc et Tc+50°C, Tc désignant la température de recristallisation totale, de façon à obtenir une tôle chauffée et totalement recristallisée, puis
- on refroidit ladite tôle chauffée et totalement recristallisée, à une vitesse supérieure à 50°C/s jusqu'à une température Tm d'environ 750 °C, puis
- on maintient ladite tôle à ladite température Tm durant une durée comprise entre 1 et 100s afin d'obtenir une précipitation de carbures de chrome, puis
- on refroidit ladite tôle jusqu'à la température ambiante.

5. Procédé selon la revendication 4 **caractérisé en ce que** ledit chauffage rapide se fait jusqu'à une température supérieure à 800°C et inférieure ou égale à 900°C.

6. Procédé selon l'une quelconque des revendications 4 ou 5 **caractérisé en ce qu'**une fois ledit traitement thermique achevé, on fait subir à ladite tôle refroidie une opération de déformation à froid apte à générer l'apparition de martensite au sein de la structure de l'acier.

7. Procédé selon l'une quelconque des revendications 4 à 6 **caractérisé en ce que** ledit chauffage rapide est réalisé par induction électromagnétique.

8. Tôle en acier inoxydable issue du procédé de fabrication selon l'une quelconque des revendications 4 à 7.

9. Pièce mécanique en acier inoxydable obtenue à partir d'une tôle selon la revendication 8.

10. Utilisation d'une tôle selon la revendication 8 pour la fabrication de pièces de structure pour automobiles.

11. Utilisation d'une tôle selon la revendication 8 pour la fabrication de joints de culasses de moteurs

## Patentansprüche

1. Rostfreies Stahlblech, dessen Zusammensetzung, deren Gehalte in Gewichtsprozent ausgedrückt sind, aufweist: $0,05 % \leq C \leq 0,30 %$ $0,3 % \leq Si \leq 1 %$ $0,5 % \leq Mn \leq 3 %$ $4 % \leq Ni \leq 10 %$ $15 % \leq Cr \leq 20 %$ $N \leq 0,2 %$ $P \leq 0,05 %$ $S \leq 0,015 %$
optional 0,1 % ≤ V ≤ 0,5 %
optional Mo ≤ 3 %
optional Cu ≤ 0,5 %
wobei der Rest der Zusammensetzung aus Eisen und unvermeidbaren Verunreinigungen gebildet ist, die aus der Herstellung resultieren, die Mikrostruktur des besagten Stahls im Wesentlichen vollständig austenitisch rekristallisiert ist, die mittlere Größe der Austenitkörner kleiner als 2 Mikrometer ist, das besagte Blech Chromcarbide enthält, welche zu mehr als 90 % an Grenzen der besagten Austenitkörner zwischen diesen ausgeschieden sind.

2. Stahlblech gemäß dem Anspruch 1, **dadurch gekennzeichnet, dass** dessen Zusammensetzung, deren Gehalte in Gewichtsprozent ausgedrückt sind, aufweist: $0,09 % \leq C \leq 0,30 %$

3. Stahlblech gemäß dem Anspruch 1 oder 2, **dadurch gekennzeichnet, dass** dessen Zusammensetzung, deren Gehalte in Gewichtsprozent ausgedrückt sind, aufweist: $16 % \leq Cr \leq 18 %$

4. Herstellungsverfahren eines rostfreien Stahlblechs mit:
- Bereitstellen eines Stahls der Zusammensetzung gemäß irgendeinem der Ansprüche 1 bis 3, dann
- Gießen des Stahls unter Ausformen einer Bramme, dann
- Warmwalzen der besagten Bramme zum Erhalten eines warmgewalzten Blechs, dann
- Glühen des besagten warmgewalzten Blechs bei einer Temperatur über 1000°C, dann
- Beizen des besagten warmgewalzten Blechs, dann
- Kaltwalzen des besagten warmgewalzten Blechs mit einer Reduktionsrate größer als 40 %, dann
- Durchführen einer thermischen Behandlung des vollständigen Rekristallisierens am besagten kaltgewalzten Blech, wobei die besagte thermische Behandlung eine Phase des schnellen Heizens mit einer Geschwindigkeit Vc, welche zwischen 50 und 800°C/s liegt, bis zu einer Temperatur aufweist, welche zwischen Tc und Tc + 50°C liegt, wobei Tc die Temperatur der vollständigen Rekristallisation bezeichnet, damit ein erwärmtes und vollständig rekristallisiertes Blech erhalten wird, dann
- Abkühlen des besagten erwärmten und vollständig rekristallisierten Blechs mit einer Geschwindigkeit über 50°C/s bis auf eine Temperatur Tm von in etwa 750°C, dann
- Halten des besagten Blechs auf der besagten Temperatur Tm für eine Dauer, welche zwischen 1 bis 100s liegt, um ein Ausscheiden der Chromcarbide zu erzielen, dann
- Abkühlen des besagten Blechs bis auf die Umgebungstemperatur.

5. Verfahren gemäß dem Anspruch 4, **dadurch gekennzeichnet, dass** das besagte schnelle Heizen bis zu einer Temperatur über 800°C und unter oder gleich 900°C durchgeführt wird.

6. Verfahren gemäß irgendeinem der Ansprüche 4 oder 5, **dadurch gekennzeichnet, dass** sobald die thermische Behandlung abgeschlossen ist, das besagte gekühlte Blech einem Vorgang des Kaltumformens unterzogen wird, welcher zum Hervorrufen eines Auftretens von Martensit innerhalb der Struktur des Stahls in der Lage ist.

7. Verfahren gemäß irgendeinem der Ansprüche 4 bis 6, **dadurch gekennzeichnet, dass** das besagte schnelle Heizen durch elektromagnetische Induktion realisiert wird.

8. Rostfreies Stahlblech, welches aus dem Herstellungsverfahren gemäß irgendeinem der Ansprüche 4 bis 7 hervorgeht.

9. Mechanisches Bauteil aus rostfreiem Stahl, welches ausgehend von einem Blech gemäß dem Anspruch 8 erhalten wird.

10. Verwendung eines Blechs gemäß dem Anspruch 8 zur Herstellung von Strukturbauteilen für Fahrzeuge.

11. Verwendung eines Blechs gemäß dem Anspruch 8 zur Herstellung von Zylinderkopfdichtungen von Motoren.

## Claims

1. Stainless steel sheet, the composition of which comprises, the contents being by weight: $0.05 % \leq C \leq 0.30 %$ $0.3 % \leq Si \leq 1 %$ $0.5 % \leq Mn \leq 3 %$ $4 % \leq Ni \leq 10 %$ $15 % \leq Cr \leq 20 %$ $N \leq 0.2 %$ $P \leq 0.05 %$ $S \leq 0.015 %$
optionally 0.1 ≤ V ≤ 0.5%
optionally Mo ≤ 3%
optionally Cu ≤ 0.5%,
the remainder of the composition being composed of iron and unavoidable impurities resulting from the production process, the microstructure of said steel being substantially totally recrystallised austenitic, the average size of the austenite grains being less than 2 micrometres, said sheet containing chromium carbides of which more than 90% are precipitated at the boundaries of said austenitic grains.

2. Steel sheet according to claim 1, **characterised in that** its composition comprises, the contents being by weight $0.09 % \leq C \leq 0.30 % .$

3. Steel sheet according to claim 1 or 2, **characterised in that** its composition comprises, the contents being by weight $16 % \leq Cr \leq 18 % .$

4. Process for manufacturing a stainless steel sheet, in which:
- a steel having a composition according to any one of claims 1 to 3 is provided, then
- the steel is cast in the form of a slab, then
- said slab is hot-rolled to obtain a hot-rolled sheet, then
- said hot-rolled sheet is annealed at a temperature greater than 1000°C, then
- said hot-rolled sheet is pickled, then
- said hot-rolled sheet is cold-rolled, with a rate of reduction greater than 40%, then
- a heat treatment for total recrystallisation is carried out on said cold-rolled sheet, said heat treatment comprising a phase of rapid heating, at a rate Vc of between 50 and 800°C/s to a temperature of between Tc and Tc+50°C, Tc denoting the total recrystallisation temperature, so as to obtain a heated and totally recrystallised sheet, then
- said heated and totally recrystallised sheet is cooled at a rate greater than 50°C/s to a temperature Tm of approximately 750°C, then
- said sheet is maintained at said temperature Tm for a period of between 1 and 100 seconds in order to obtain chromium carbide precipitation, then
- said sheet is cooled to ambient temperature.

5. Process according to claim 4, **characterised in that** said rapid heating is carried out to a temperature greater than 800°C and less than or equal to 900°C.

6. Process according to either claim 4 or claim 5, **characterised in that**, once said heat treatment is complete, said cooled sheet is subjected to a cold deformation operation capable of generating the appearance of martensite within the structure of the steel.

7. Process according to any one of claims 4 to 6, **characterised in that** said rapid heating is carried out by electromagnetic induction.

8. Stainless steel sheet obtained by the manufacturing process according to any one of claims 4 to 7.

9. Mechanical part made of stainless steel obtained from a sheet according to claim 8.

10. Use of a sheet according to claim 8 for the manufacture of structural parts for motor vehicles.

11. Use of a sheet according to claim 8 for the manufacture of engine cylinder head gaskets.
